# EUROPÄISCHE PATENTSCHRIFT

(11) **EP 0 960 662 B1**
(45) Veröffentlichungstag und Bekanntmachung des Hinweises auf die Patenterteilung: **13.10.2004**
(21) Anmeldenummer: 99107486.5
(22) Anmeldetag: 29.04.1999
(51) Int. Cl.: B21B 38/08

(54) **Verfahren zur Bestimmung der Walzkraft**
Method of determining the roll force
Procédé pour déterminer la force de laminage

(30) Priorität: 29.05.1998 DE 19823986
(43) Veröffentlichungstag der Anmeldung: 01.12.1999
(73) Patentinhaber: ALSTOM Power Conversion GmbH, 12277 Berlin (DE)
(72) Erfinder: Bernhardt, Ralph Dr.Ing, 10823 Berlin (DE)
(74) Vertreter: Schäfer, Wolfgang, Dipl.-Ing.

(56) Entgegenhaltungen:
- BERNHARDT R: "NEUES REIBUNGSMODELL FÜR DAS FLACHWALZEN UND ERSTE BETRIEBSERFAHRUNGEN" STAHL UND EISEN, VERLAG STAHLEISEN GMBH. DÜSSELDORF, DE, Bd. 118, Nr. 1, 20. Januar 1998 (1998-01-20), Seiten 35-37, XP000734830 ISSN: 0340-4803

## Beschreibung

Die Erfindung betrifft ein Verfahren zur Bestimmung der Walzkraft gemäß dem Oberbegriff des Anspruchs 1.

Je genauer die Walzkraft, insbesondere zu Beginn eines Walzvorganges, vorhergesagt wird, desto geringer sind die Abmaßlängen, das bedeutet, je größer ist die verwertbare Bandlänge. Bei Walzwerken wird die Banddicke durch eine Regelung konstant gehalten, wobei als Stellgrößen die Anstellposition der Walzen zur Einstellung des Walzspaltes und die Geschwindigkeit der Antriebe zur Berücksichtigung der Voreilung (Massenfluß) fungieren. Bei Beschleunigung und Verzögerung der Walzstraße treten jedoch Störgrößen auf, die durch eine geschwindigkeitsabhängige Änderung der Umformeigenschaften im Walzspalt erzeugt werden. Die dadurch verursachten Dickenfehler lassen sich nur bedingt durch konstante Geschwindigkeit im Mittelteil des Bandes weitgehend vermeiden. Um die verwertbare Länge des Bandes zu steigern, besteht das Erfordernis, den Dickenfehler in der Beschleunigungsphase möglichst schnell auszuregeln. Dieser Regelvorgang benötigt um so weniger Zeit, je genauer die Voreinstellung und Vorsteuerung der Sollgrößen, nämlich Anstellposition der Walzen und Geschwindigkeit der Antriebe vorgegeben werden, da die Regelung einen kleineren Fehler zwischen Meßwert und Sollwert ausregeln muß. Die für die Sollwerte zur Vorsteuerung notwendigen Informationen lassen sich unmittelbar aus den technologischen Größen der Umformung im Walzspalt (Walzkraft, Voreilung und Rückstau) errechnen.

Es ist bekannt, die Walzkraft in Abhängigkeit von einem über die Walzspaltlänge zwischen Walze und Walzgut variablen Reibungskoeffizienten zu ermitteln ("Stahl und Eisen", Verlag Stahleisen GmbH, Düsseldorf, DE, Bd. 118, Nr. 1, 20.01.1998, Seiten 35-37). Auf diese Weise kann für die einzelnen Stiche jeweils die zugehörige Reibungsverteilung und daraus folgend die Spannungsverteilung im Walzspalt ermittelt werden. Die Spannungsverteilung liefert neben der Wolzkraft auch die Lage der Fließscheide, so daß nachfolgend die relevanten Größen (Voreilung, Rückstau) bestimmt werden können. Die Reibung bildet mithin die zentrale Größe für die Berechnung des Kraft- und Arbeitsbedarfs bei Walzstraßen jeglicher Art. Eine besondere Bedeutung kommt der Reibung jedoch bei der Herstellung von Flachwalzprodukten zu, da für diese häufig höchste Ansprüche an die Dickentoleranz (bis in den µm-Bereich) gestellt werden.

Die Aufgabe der Erfindung besteht darin, die Reibung nicht nur als ortsabhängige Größe, sondern auch als lastabhängige Größe mit verbesserter Näherung zu beschreiben.

Erfindungsgemäß wird die Aufgabe durch die kennzeichnenden Merkmale des Anspruchs 1 gelöst. Neben der Ortsabhängigkeit des Reibungskoeffizienten werden zusätzlich die Vertikalspannung, die Fließspannung, der Walzwinkel und der Einfluß von Schmierstoffen sowie geometrischen Walzspaltverhältnissen berücksichtigt. Daraus ergibt sich ein genauerer Ansatz für die Berechnung der technologischen Größen und letztlich eine geringere Ausregeltoleranz , die zu einer Erhöhung der verwertbaren Bandlänge führt.

Eine weitere Erhöhung der Genauigkeit ist gemäß Anspruch 2 durch zusätzliche Berücksichtigung der Ortsabhängigkeit der Fließspannung erreichbar.

Nach Anspruch 3 wird die Walzspaltlänge (gedrückte Länge) in äquidistante Intervalle unterteilt. Dieser Lösungsansatz ist um so genauer, je mehr Intervalle vorgesehen werden. Beispielsweise können 50 Intervalle fixiert werden, die unabhängig von der aktuellen gedrückten Länge festgelegt werden. Daraus ergeben sich jedoch variable lntervolilangen, die bei großen Stichabnahmen beziehungsweise Walzendurchmessern zu einer Verminderung der Genauigkeit der Walzkraftbestimmung führen. Für eine Implementierung, beispielsweise mittels FORTRAN- oder C-Programmierung, ist daher eine variable Intervallzahl bei vorgegebener Intervalllänge vorzuziehen. Die maximale Intervallzahl muß jedoch mit dem Rechenaufwand abgestimmt werden.

Eine vorteilhafte Ausführungsform zur Ermittlung der Vertikalspannungskurve ergibt sich aus Anspruch 4. Dabei wird jeweils vom Walzspalteintritt ("Vorwärtsberechnung" in Walzrichtung) beziehungsweise vom Walzspaltaustritt ("Rückwärtsberechnung" entgegen der Walzrichtung) eine Teilkurve ermittelt. Der Schnittpunkt beider Teilkurven markiert die Fließscheidenlage und damit die Voreilung als neben der Walzkraft zweiter wesentlicher Sollgröße für die Regelung der Banddicke.

Die Reibungskoeffizienten für die einzelnen Intervalle lassen sich mit Hilfe der in Anspruch 5 angegebenen Beziehung hinreichend genau bestimmen. Es ist ersichtlich, daß die infinitesimalen Reibungskoeffizienten die in den Ansprüchen 1 und 2 aufgezählten Abhängigkeiten berücksichtigen. Für diese Beziehung wurde eine gute Übereinstimmung zwischen dem theoretischen Ansatz und den Ergebnissen aus der praktischmeßtechnischen Überprüfung festgestellt. Bei der Berechnung der Reibungskoeffizienten µᵢ muß aufgrund des Eigenwertcharakters µᵢ = f ( σyᵢ (µᵢ )) auf die jeweils im vorangegangenen Rechenschritt ermittelten Vertikalspannungen σ_{yi-1} zurückgegriffen werden. Für hinreichend kleine Intervalle ist diese Näherungslösung zulässig und praktikabel.

Als Plausibilitätskriterium für die Richtigkeit der Reibungsverteilung kann ein Vergleich des arithmetischen Mittelwertes mit den aus der Literatur bekannten Mittelwerten genutzt werden. Tatsächlich ergibt sich eine gute Übereinstimmung sowohl mit den für das Kalt- als auch für das Warmwalzen von Stahl gebräuchlichen Mittelwerten für den Reibungskoeffizienten.

Vorzugsweise ist das beanspruchte Verfahren für die Bestimmung der Walzkraft gemäß Anspruch 6 für Flachwalzprodukte im Kaltwalzverfahren oder im Warmwalzverfahren vorgesehen. Denkbar ist aber auch eine Anwendung des Lösungsansatzes für andere Produktarten und Walzverfahren.

Nachfolgend wird die Erfindung anhand einer figürlich dargestellten Illustration näher erläutert.

Die Figur zeigt im oberen Teil in stark vereinfachter, schematisierter Darstellungsweise ein Flachstahlbond 1, das mittels eines Walzensatzes 2 auf eine konstante Auslaufdicke h_{A} gewalzt werden soll. Um die Auslaufdicke h_{A} möglichst exakt auf einen konstanten Wert zu regeln und die Abmaßlängen (Ausschuß) während der Beschleunigungsbezieungsweise Verzögerungsphase des Walzensatzes 2 zu reduzieren, ist eine sehr genaue Voreinstellung des Walzspaltes, abgeleitet von der vorhergesagten Walzkraft F_{w} und der Geschwindigkeit, abgeleitet von der Voreilung erforderlich. Beide Größen bestimmen die Auslaufdicke h_{A} wesentlich und müssen daher zwecks Verkürzung der Einregelphase so nah wie möglich auf den Idealwert voreingestellt werden. Ein wesentlicher Einflußfaktor stellt dabei der über die Walzkraftlänge I_{d} variable Reibungskoeffizient µ(x) mit 0 ≤ x ≤ l_{d} dar. Neben der Ortsabhängigkeit des Reibungskoeffizienten werden - wie im folgenden dargelegt - weitere Eingangsparameter berücksichtigt. Zur Berechnung der über die Walzspaltlänge l_{d} variablen Reibungskoeffizienten µ(x) mit 0 ≤ x ≤ I_{d} wird die Walzspaltlänge (auch als gedrückte Länge bezeichnet) l_{d} in äquidistante Intervalle xᵢ unterteilt. Dieser Ansatz ist um so genauer, je mehr Intervalle vorgesehen werden. Für eine vorzugsweise C- oder FORTRAN-Programmierung sollte bei vorzugebender Intervalllänge xᵢ eine variable Intervallanzahl angesetzt werden. Hernach wird jeweils vom Walzspalteintritt x_{E} beziehungsweise vom Walzspaltaustritt x_{A} ausgehend eine Teilkurve σ_{yR} beziehungsweise σ_{yV} des Vertikalspannungsverlaufes σ_{y} = f₁(x) mit 0 ≤ x ≤ l_{d} ermittelt. Die erste Teilkurve σ_{yR} ergibt sich dabei aus einer "Vorwärtsberechung" in Walzrichtung im Bereich eines Rückstaugebietes R, während die zweite Teilkurve σ_{yV} aus einer "Rückwärtsrechung" entgegen der Walzrichtung und damit im Bereich des Voreilgebietes V resultiert. Der Schnittpunkt beider Teilkurven σ_{yR} und σ_{yV} markiert die Fließscheidenlage x_{fl}. Durch Integration des Flächeninhalts unter der entstandenen Vertikalspannungsverteilung σ_{y} (x) ergibt sich der mittlere Umformwiderstand kwm und nachfolgend die Walzkraft F_{w}.

Für die Reibungskoeffizienten µᵢ der jeweiligen Intervalle xᵢ gilt: mit kf, als über die Walzspaltlänge I_{d} variabler Fließspannung, αᵢ als über die Walzspaltlänge I_{d} variablen Walzwinkel und korr als den Einfluß von Schmierstoffen und geometrische Walzspaltverhältnisse charakterisierenden Korrekturfaktor. Dieser kann als Erfahrungswert eingesetzt oder aus betrieblichen Daten gewonnen werden. Das Vorzeichen für das Voreilgebiet V ist bezüglich σ_{y_{i±1}} positiv und bezüglich ± tan αᵢ negativ und für das Rückstaugebiet entsprechend umgekehrt.

Die Verwendung eines Schmierstoffes führt zur Reduzierung der Reibung und damit zur Senkung des Kraft- und Arbeitsbedarfes. Der trockene Walzfall wird mit korr = 1 beschrieben, wohingegen korr = 0 in jedem Falle Bandrutschen bedeutet. Es zeigt sich jedoch, daß bei korr ≤ 0,04 bis 0,06 bereits Instabilität, das heißt einsetzendes Bandrutschen, auftritt. Vorteilhaft ist, daß mit dem Faktor korr auch der Einfluß der Walzgeschwindigkeit mit erfaßt werden kann. Mit zunehmender Walzgeschwindigkeit steigt die Fließspannung und somit auch die Walzkraft, wogegen die Reibung abnimmt, was wiederum zu einer Walzkraftabnahme führt. Letzterer Einfluß ist noch praktischen Erfahrungen dominant, so daß die Einführung eines Korrekturfaktors korr sinnvoll ist.

Bei der Berechnung der Reibungskoeffizienten µᵢ ergibt sich ein klassisches Eigenwertproblem, da µᵢ = f(σyᵢ ) und σyᵢ = f(µᵢ ) gilt. Für die Lösung kann auf die jeweils im vorangegangenen Intervall xᵢ₋₁ ermittelten Vertikalspannungen σ_{yi-1} zurückgegriffen werden. Für hinreichend kleine Intervalle xᵢ ist diese Näherungslösung zulässig und durchaus auch praktikabel.

Durch numerische Integration der Vertikalspannungskurve σ_{y} ergibt sich der mittlere Umformwiderstand kwm und daraus die Walzkraft F_{w} = kwm * I_{d} * b mit b als Walzgutbreite.

In das oben skizzierte Walzkraftmodell ist somit eine neue Reibwertformulierung eingebunden, welche die Reibung nicht nur über den Walzspalt ortsabhängig, sondern auch als Funktion des Walzwinkels und bezogener Spannungswerte vorgibt.

Die Erfindung beschränkt sich nicht auf das vorstehend angegebene Ausführungsbeispiel. Vielmehr ist eine Anzahl von Varianten denkbar, gemäß den folgenden Ansprüchen.

## Patentansprüche

1. Verfahren zur Bestimmung der Walzkraft F_{w} in Abhängigkeit von einem über die Walzspaltlänge I_{d} zwischen Walze (2) und Walzgut (1) variablen Reibungskoeffizienten µ(x) mit 0 ≤ x ≤ l_{d}, **dadurch gekennzeichnet, daß** eine Funktion des Reibungskoeffizienten f(µ(x)) über die Walzspaltlänge l_{d} in Abhängigkeit von einer über die Walzspaltlänge l_{d} variablen Vertikalspannung σ_{y} = f₁(x), einer mittleren Fließspannung kf = kfm, einem über die Walzspaltlänge l_{d} variablen Walzwinkel a = f₂ (x) und einem den Einfluß von Schmierstoffen und geometrischen Walzspaltverhältnissen charakterisierenden Korrekturfaktor korr bestimmt wird.

2. Verfahren nach Anspruch 1, **dadurch gekennzeichnet, daß** die Fließspannung kf als über die Walzspaltlänge l_{d} variabel kf = f₃ (x) angesetzt wird.

3. Verfahren nach Anspruch 1 oder 2, **dadurch gekennzeichnet, daß** für äquidistante Intervalle x, der Walzspaltlänge l_{d} jeweils Reibungskoeffizienten µᵢ und daraus Vertikalspannungen σ_{yi} ermittelt werden, wobei durch numerische Integration der Vertikalspannungskurve σ_{y} ein mittlerer Umformwiderstand kwm und daraus die Walzkraft F_{w} = kwm * l_{d} * b mit b als Walzgutbreite bestimmt werden.

4. Verfahren nach Anspruch 3, **dadurch gekennzeichnet, daß** die Vertikalspannungskurve σ_{y} = f₁(x) mit 0 ≤ x ≤ l_{d} aus einer ersten Teilkurve σ_{yR} für ein Rückstaugebiet R ausgehend vom Walzspalteintritt x_{E} und einer zweiten Teilkurve σ_{yV} für ein Voreilgebiet V ausgehend vom Walzspaltaustritt x_{A} gebildet wird, wobei der Schnittpunkt beider Teilkurven σ_{yR} und σ_{yV} die Fließscheidenlage x_{fl} und deren Abstand vom Walzspaltaustritt x_{A} das Voreilgebiet V = |x_{fl} - x_{A}| als Maß für eine Voreilung ergeben.

5. Verfahren nach Anspruch 2 in Verbindung mit Anspruch 3 oder 4, **dadurch gekennzeichnet, daß** für die Reibungskoeffizienten µᵢ zugrunde gelegt wird: wobei das Vorzeichen für das Voreilgebiet V bezüglich σ_{y_{i±1}} positiv und bezüglich ± tan αᵢ negativ ist.

6. Verfahren nach einem der vorangehenden Ansprüche, **dadurch gekennzeichnet, daß** die Walzkraft F_{w} für Flachwalzprodukte sowohl im Kaltwalzverfahren als auch im Warmwalzverfahren ermittelt wird.

## Claims

1. Method for determining the roll force F_{w} as a function of a coefficient of friction µ(x), 0 ≤ x ≤ l_{d}, which is variable over the roll gap length l_{d} between the roll (2) and the rolled stock (1), **characterized in that** a function of the coefficient of friction f(µ(x)) over the roll gap length l_{d} is determined as a function of a vertical stress σ_{y} = f₁(x), which is variable over the roll gap length l_{d}, a mean yield stress kf = kfm, a roll angle α = f₂(x), which is variable over the roll gap length l_{d}, and a correction factor korr characterizing the influence of lubricants and geometric roll-gap relationships.

2. Method according to Claim 1, **characterized in that** the yield stress kf is formulated as kf = f₃(x), which is variable over the roll gap length l_{d}.

3. Method according to Claim 1 or Claim 2, **characterized in that**, for each of equally spaced intervals xᵢ of the roll gap length l_{d}, coefficients of friction µᵢ, and hence vertical stresses σ_{yi}, are ascertained, wherein, by numerically integrating the vertical stress curve σ_{y}, a mean resistance to deformation kwm - and hence the roll force F_{w} = kwm * l_{d} * b, where b is the width of the rolled stock - is determined.

4. Method according to Claim 3, **characterized in that** the vertical stress curve σ_{y} = f₁(x), where 0 ≤ x ≤ l_{d}, is formed from a first partial curve σ_{yR} for a back-pressure region R starting from the roll gap entry x_{E} and a second partial curve σ_{yV} for a lead region V starting from the roll gap exit x_{A}, wherein the point of intersection of the two partial curves σ_{yR} and σ_{yV} corresponds to the neutral flow location x_{fl} and the distance of the latter from the roll gap exit x_{A} corresponds to the lead region V = |x_{fl} - x_{A}|, giving the dimension for a lead.

5. Method according to Claim 2 in conjunction with Claim 3 or Claim 4, **characterized in that** the coefficients of friction µᵢ are given by: where the sign for the lead region V is positive with regard to σ_{*y*_{i±1}} and negative with regard to ± tan αᵢ.

6. Method according to any one of the preceding claims, **characterized in that** the roll force F_{w} for stabbing products is determined both in the cold rolling process and also in the hot rolling process.

## Revendications

1. Procédé de détermination de la force de laminage F_{w} en fonction d'un coefficient de friction µ(x) variable sur la longueur de l'espace l_{d} entre le cylindre (2) et le produit laminé (1), avec 0 ≤ x ≤ l_{d}, **caractérisé en ce qu'**une fonction du coefficient de friction f(µ(x)) sur la longueur de l'espace entre cylindres l_{d} est déterminée en fonction d'une contrainte verticale σ_{y} = f₁(x) variable sur la longueur de l'espace entre cylindres l_{d}, d'une contrainte de fluage moyenne kf = kfm, d'un angle de laminage α = f₂(x) variable sur la longueur de l'espace entre cylindres l_{d} et d'un facteur de correction corr qui caractérise l'influence des lubrifiants et des relations géométriques de l'espace entre cylindres.

2. Procédé selon la revendication 1, **caractérisé en ce que** la contrainte de fluage kf est prise égale à kf = f₃(x) variable sur la longueur de l'espace entre cylindres l_{d}.

3. Procédé selon la revendication 1 ou la revendication 2, **caractérisé en ce que**, pour des intervalles xᵢ équidistants de la longueur de l'espace entre cylindres l_{d}, on détermine des coefficients de friction µᵢ respectifs et à partir de ceux-ci des contraintes verticales σ_{yi}, une résistance à la déformation moyenne kwm étant déterminée par intégration numérique de la courbe de contrainte verticale σ_{y} et à partir de celle-ci la force de laminage F_{w} = kwm * l_{d} * b, où b est la largeur du produit laminé.

4. Procédé selon la revendication 3, **caractérisé en ce que** la courbe de contrainte verticale σ_{y} = f₁(x), avec 0 ≤ x ≤ l_{d}, est établie à partir d'une première courbe partielle σ_{yR} pour une zone de reflux R en partant de l'entrée de l'espace entre cylindres x_{E} et d'une deuxième courbe partielle σ_{yV} pour une zone d'avance V en partant de la sortie de l'espace entre cylindres x_{A}, le point d'intersection des deux courbes partielles σ_{yR} et σ_{yV} donnant la position de la zone neutre x_{fl} et sa distance par rapport à la sortie de l'espace entre cylindres x_{A} donnant la zone d'avance V = |x_{fl} - x_{A}| en tant que mesure pour une avance.

5. Procédé selon la revendication 2 en liaison avec la revendication 3 ou la revendication 4, **caractérisé en ce que** l'on utilise comme base pour les coefficients de friction µᵢ l'expression : le signe pour la zone d'avance V étant positif en ce qui concerne σ_{yᵢ₊₁} et négatif en ce qui concerne ± tan αᵢ.

6. Procédé selon l'une au moins des revendications précédentes, **caractérisé en ce que** la force de laminage F_{w} est déterminée pour des produits plats laminés par le procédé de laminage à froid comme par le procédé de laminage à chaud.
